# FASCICULE DE BREVET EUROPEEN

(11) **EP 0 923 784 B1**
(45) Date de publication et mention de la délivrance du brevet: **07.02.2007**
(21) Numéro de dépôt: 96930211.6
(22) Date de dépôt: 04.09.1996
(51) Int. Cl.: H01F 27/32, H01F 41/12

(54) **BOBINAGE HAUTE TENSION DE TYPE SEC**
HOCHSPANNUNSTROCKENSPULE
AIR-CORE PRIMARY VOLTAGE WINDING

(43) Date de publication de la demande: 23.06.1999
(73) Titulaire: SCHNEIDER ELECTRIC INDUSTRIES SAS, 92500 Rueil-Malmaison (FR); ELECTRICITE DE FRANCE, 75008 Paris (FR)
(72) Inventeur: LAUREOTE, Sylvain, F-77300 Fontainebleau (FR); FELDMANN, Dominique, F-77250 Veneux les Sablons (FR); SACOTTE, Michel, F-57120 Rombas (FR); WILD, Jacques, F-57070 Metz (FR); SHEER, Lana, Kennett Square, PA 19348 (US); WALRAVE, Albert, P., D-35510 Butzbach (DE); MOUNOUD, Max, André, F-78720 La Celle-les-Bordes (FR)
(74) Mandataire: Jacobson, Claude
(86) Numéro de dépôt international: PCT/FR1996/001356
(87) Numéro de publication internationale: WO 1998/010446

(56) Documents cités:
- US-A- 3 045 290
- PATENT ABSTRACTS OF JAPAN vol. 018, no. 527 (E-1613), 5 Octobre 1994 & JP 06 188130 A (TOSHIBA CORP), 8 Juillet 1994,
- PATENT ABSTRACTS OF JAPAN vol. 006, no. 025 (E-094), 13 Février 1982 & JP 56 146211 A (NIPPON DENSO CO LTD), 13 Novembre 1981,

## Description

La présente invention est relative aux bobinages haute tension et se rapporte plus particulièrement aux bobinages de ce type pouvant être utilisés comme bobinage haute tension de transformateur sec.

Les bobinages haute tension destinés à de telles applications doivent pouvoir supporter des niveaux de tension compris entre 5 et 36 kV.

On connaît notamment des transformateurs à isolation solide ou transformateurs secs dont les bobinages sont enrobés dans des matières isolantes thermodurcissables et qui comportent d'importantes lames d'air assurant une fonction d'isolation entre enroulements et entre enroulements et masse électrique, ce qui accroît leur encombrement, leur masse, et par conséquent leur coût.

De tels bobinages et de tels transformateurs ont été décrits dans des documents de l'art antérieur.

En particulier, le document PATENT ABSTRACTS OF JAPAN, Vol. 18, n° 527 (E1613), 5 Octobre 1994 et JP 06 188130 A, 8 juillet 1994, décrivent notamment un tel type de bobinage dans lequel le conducteur constitutif de l'enroulement ne comporte pas d'élément ou gaine isolante.

Toutefois, un bobinage comparable muni d'une gaine isolante est décrit par le document US-A-3 045 290.

Pour pallier ce problème, certains constructeurs utilisent une métallisation superficielle des bobinages permettant de réduire l'encombrement des appareils.

Cependant, cette technique présente l'inconvénient d'être chère et d'une mise en oeuvre délicate.

Enfin, un tel bobinage et un transformateur correspondant sont décrits, par exemple, dans le document PATENT ABSTRACTS OF JAPAN, Vol. 006, n° 025 (E-094) du 13 février 1982 et JP 56 146211 A du 13 Novembre 1981. Dans ce document une couche extérieure conductrice est mise en oeuvre, afin de pouvoir mettre le boîtier à la masse.

Il existe actuellement deux grandes familles de transformateurs secs. Les transformateurs enrobés et les transformateurs imprégnés. Les modes de fabrication de ces appareils sont certes différents, mais les matériaux d'isolation utilisés ont en commun d'être thermodurcissables et de nécessiter une polymérisation à chaud entraînant un coût de fabrication élevé.

L'invention vise à remédier aux inconvénients précités des appareils à isolation sèche en créant un bobinage haute tension qui tout en présentant des performances au moins aussi bonnes que celles des agencements à isolants secs connus, soit d'un coût de fabrication réduit et présente une sécurité de fonctionnement améliorée.

Elle a donc pour objet un bobinage haute tension comprenant un enroulement de fil conducteur revêtu. d'une gaîne isolante, caractérisée en ce que ledit enroulement est enrobé dans une résine thermoplastique isolante à haute tension, et en ce qu'il comporte en outre une couche superficielle électroconductrice de fixation du potentiel, en résine thermoplastique compatible avec la résine thermoplastique de l'enrobage isolant, déposée sur cet enrobage.

Selon d'autres caractéristiques de l'invention:
- le bobinage comporte une bande latérale en résine thermoplastique isolante compatible avec le matériau isolant d'enrobage de l'enroulement, en surépaisseur par rapport à celui-ci et recouvrant les conducteurs de connexion du bobinage et des orifices sont ménagés dans le revêtement isolant et la bande de recouvrement pour laisser passer les extrémités des conducteurs de connexion en vue de leur liaison avec d'autres composants;
- la résine du revêtement isolant est sélectionnée dans le groupe comprenant les 6-6 polyamides, les 6-polyamides, les 4,6-polyamides, les 12,12 polyamides, les 6-12 polyamides, les polyamides contenant des monomères aromatiques, le teréphtalate de polybutylène, le teréphtalate de polyproprylène, le naphtalate de polyéthylène, les polymères liquides cristallins, le teréphtalate de polycyclohexane dimethylol, les copolyétheresters, le sulfure de polyphenylène, les polyacyliques, le polypropylène, le polyethylène, les polyacétals, le polyméthylpentène, les polyethérimides, les polycarbonates, les polysulfones, les polyethersulfones, les oxydes de polyphénylène, le polystyrène, les copolymères de styrène, des mélanges et des copolymères greffés de styrène et de caoutchouc et des mélanges de ces corps;
- la résine thermoplastique de l'enrobage isolant est le teréphtalate de polyéthylène;
- le teréphtalate de polyéthylène est chargé de fibres de verres;
- l'épaisseur de la résine thermoplastique de l'enrobage isolant est comprise entre 3 et 50 mm;
- la résine thermoplastique électroconductrice de la couche de fixation du potentiel contient une charge de carbone;
- le bobinage constitue le bobinage haute tension d'un transformateur sec.

L'invention a également pour objet un procédé de réalisation d'une bobinage haute tension, caractérisé en ce qu'il consiste :
- à bobiner un fil conducteur enrobé d'une gaine électro-isolante pour former un bobinage cylindrique creux;
- à procéder par moulage dans un premier moule à un premier enrobage du bobinage dans une résine thermoplastique isolante de l'électricité pour obtenir une couche de résine thermoplastique isolante de l'électricité d'épaisseur suffisante pour que la bobine soit isolée vis-à-vis de l'extérieur et,
- à procéder par moulage dans un second moule à un second enrobage du bobinage pourvu de sa couche de résine thermoplastique isolante de l'électricité, avec une couche de résine thermoplastique électroconductrice de fixation du potentiel.

Suivant d'autres caractéristiques de l'invention, la phase d'enrobage dans le premier moule consiste:
- à placer le bobinage dans la cavité d'un moule pouvu d'une entrée, d'un orifice d'évent et de tiges de support d'un objet dans le moule;
- à déplacer les tiges en contact avec le bobinage pour supporter celui-ci dans la cavité;
- à injecter la résine thermoplastique isolante de l'électricité dans le moule à travers son entrée;
- à rétracter les tiges hors de la cavité lorsque la résine thermoplastique est injectée dans la cavité avant qu'elle ne prenne autour des tiges, pour empêcher la formation de vides dans la résine thermoplastique isolante de l'électricité;
- à permettre à l'air de sortir de la cavité par l'orifice d'évent lorsque la résine se déplace dans le moule et;
- à continuer à injecter la résine thermoplastique isolante de l'électricité jusqu'à ce que le moule soit rempli pour former une couche de résine thermoplastique isolante de l'électricité pratiquement exempte de vides, et d'une épaisseur suffisante pour que la bobine soit isolée vis-à-vis de l'extérieur;
- l'injection de la résine thermoplastique isolante de l'électricité est poursuivie jusqu'à ce qu'une épaisseur uniforme d'au moins 3 mm soit obtenue sur les diamètres intérieur et extérieur du bobinage et qu'une épaisseur uniforme d'au moins 2,5 mm soit obtenue aux extrémités axiales du bobinage;
- le second enrobage avec la couche de résine thermoplastique électroconductrice est réalisé par moulage par compression à chaud.

L'invention sera mieux comprise à la lecture de la description qui va suivre, donnée uniquement à titre d'exemple et faite en se référant aux dessins annexés, sur lesquels :
- la Fig.1 est une vue en perspective avec arrachement partiel d'un bobinage haute tension suivant l'invention; et
- la Fig.2 est une coupe transversale d'un transformateur sec donc le bobinage haute tension est formé par le bobinage haute tension de la figure 1.

Le bobinage représenté aux dessins est une bobinage haute tension pouvant être notamment utilisée comme le bobinage haute tension d'un transformateur sec.

Elle comporte principalement un enroulement 1 de fil conducteur revêtu d'une gaine isolante. L'enroulement 1 est enrobé dans une résine thermoplastique isolante à haute tension 2.

La résine thermoplastique utilisée pour réaliser cet enrobage est avantageusement le teréphtalate de polyéthylène éventuellement chargé de fibres de verre de renforcement.

Cette résine peut être également sélectionnée dans le groupe comprenant les 6-6 polyamides, les 6-polyamides, les 4,6-polyamides, les 12,12 polyamides, les 6-12 polyamides, les polyamides contenant des monomères aromatiques, le teréphtalate de polybutylène, le teréphtalate de polyproprylène, le naphtalate de polyéthylène, les polymères liquides cristallins, le teréphtalate de polycyclohexane dimethylol, les copolyétheresters, le sulfure de polyphenylène, les polyacyliques, le polypropylène, le polyethylène, les polyacétals, le polyméthylpentène, les polyethérimides, les polycarbonates, les polysulfones, les polyethersulfones, les oxydes de polyphénylène, le polystyrène, les copolymères de styrène, des mélanges et des copolymères greffés de styrène et de caoutchouc et des mélanges de ces corps.

L'épaisseur de la résine thermoplastique de l'enrobage isolant 2 peut être compris entre 3 et 50 mm.

Sur l'enrobage 2 de résine isolante est en outre déposée une couche superficielle électroconductrice 3 de fixation du potentiel réalisé en résine thermoplastique compatible avec la résine thermoplastique de l'enrobage isolant 2.

La résine thermoplastique 3 de fixation du potentiel contient avantageusement une charge de carbone.

L'enrobage isolant 2 comporte une bande latérale 4 en résine thermoplastique isolante compatible avec le matériau isolant de l'enrobage et pouvant être réalisée en un matériau identique à celui de cet enrobage.

Cette bande latérale est disposée axialement en surépaisseur par rapport à l'enrobage 2. Elle recouvre les conducteurs 5,6 de connexion du bobinage ainsi que les connexions internes du bobinage. Autour des conducteurs 5 et 6 sont ménagés des orifices respectifs 7,8 pratiqués dans le revêtement isolant 2 et la bande de recouvrement 4, pour laisser passer les extrémités de conducteurs de connexion 5,6 en vue de leur liaison avec d'autres composants non représentés.

Entre les deux orifices 7,8 de passage pour les conducteurs de connexion 5,6, est en outre ménagé un orifice supplémentaire 10 dans lequel font saillie des conducteurs 11 constituant des bornes intermédiaires de l'enroulement 1 et pouvant être réunies par des cavaliers non représentés pour adapter la valeur du bobinage aux besoins de son utilisation.

La bande latérale 4 en résine thermoplastique isolante est elle aussi revêtue de la couche superficielle électroconductrice 3 de fixation du potentiel excepté pour les orifices 7,8,10.

Les orifices 7 et 8 pour le passage des conducteurs de connexion du bobinage sont destinés à coopérer avec des éléments isolants non représentés entourant par exemple les extrémités de barres de liaison et assurer la continuité tant de l'enrobage que de la couche électroconductrice de fixation de potentiel.

L'orifice intermédiaire 10 d'accès aux conducteurs 11 de réglage de la valeur du bobinage est avantageusement obturé par un bouchon de matière isolante (non représenté) revêtu d'une couche électroconductrice destinée à assurer la continuité avec la couche électroconductrice 3 recouvrant l'ensemble du bobinage.

On voit sur la figure 2 que l'enrobage de résine thermoplastique isolante 2 entoure le bobinage cylindrique creux 1 aussi bien selon le contour extérieur que selon le contour intérieur de ce bobinage.

On aperçoit également clairement sur cette figure que la bande 4 de recouvrement des conducteurs de connexion du bobinage est également revêtue de la couche superficielle électroconductrice 3 de fixation du potentiel.

Le bobinage haute tension annulaire ainsi réalisée se prête particulièrement bien à une utilisation en tant que bobinage haute tension d'un transformateur sec.

Son espace intérieur 12 peut recevoir un enroulement basse tension monté sur une colonne de circuit magnétique et non représentée.

Ainsi qu'on le voit clairement à la figure 2, l'bobinage haute tension suivant l'invention constitue le bobinage haute tension d'un transformateur sec.

Ce bobinage haute tension 1 est associé à un bobinage basse tension 15 également à isolant sec monté sur une colonne 16 de circuit magnétique laminé avec interposition d'un manchon 17. Le bobinage basse tension 15 est enrobé dans un matériau 18 par exemple une résine thermoplastique et qui comporte à sa périphérie des nervures axiales 19 venues de moulage qui définissent en venant en contact avec la surface intérieure de l'enrobage 3 en résine électroconductrice du bobinage haute tension 1, un canal 20 pour la circulation d'un fluide de refroidissement tel que l'air.

Pour réaliser l'bobinage haute tension suivant l'invention, décrite en référence aux figures 1 et 2, on commence par bobiner un fil conducteur enrobé d'une gaine électro-isolante pour former le bobinage cylindrique creux 1.

On procède alors par moulage dans un premier moule non représenté à un premier enrobage du bobinage 1 dans une résine thermoplastique isolante de l'électricité d'une épaisseur suffisante pour que le bobinage soit isolé de l'électricité vis à vis de l'extérieur.

On procède ensuite par moulage dans un second moule non représenté à un second enrobage du bobinage pourvu de sa couche de résine thermoplastique isolante de l'électricité 2 avec une couche 3 de résine thermoplastique électroconductrice de fixation du potentiel.

Pour procéder à l'enrobage par le premier moule, on place le bobinage 1 dans la cavité du moule précité pourvu d'une entrée, d'un orifice d'évent et de tiges de support d'un objet dans le moule.

On déplace les tiges de support pour qu'elles viennent en contact avec le bobinage 1 afin de supporter celui-ci dans la cavité du moule.

La résine est préchauffée dans une chambre pourvue d'une vis d'injection jusqu'à une température à laquelle la résine devient fluide.

On injecte la résine thermoplastique isolante de l'électricité sous haute pression dans le moule relativement froid à travers son entrée. La haute pression peut être appliquée par des moyens hydrauliques ou pneumatiques. La pression d'injection de la résine peut être comprise entre 35 et 138 MPa et la température comprise entre environ 200 et environ 400°C. On rétracte alors les tiges de support hors de la cavité du moule lorsque la résine thermoplastique est injectée dans la cavité et avant qu'elle ne prenne autour des tiges afin d'empêcher la formation de vides dans la résine thermoplastique isolante de l'électricité.

Au cours de cette opération, on permet à l'air de sortir de la cavité du moule par l'orifice d'évent lorsque la résine se déplace dans le moule pour le remplir. L'orifice d'évent peut être en fait formé de plusieurs trous ménagés dans la région de la jonction de la surface radiale et des surfaces axiales du moule.

Le premier moule est réalisé de façon que la résine fondue pénètre dans le moule par une entrée circonférentielle ménagée dans la surface interne du moule.

On continue à injecter la résine thermoplastique isolante de l'électricité jusqu'à ce que le moule soit rempli afin de former une couche de résine thermoplastique isolante de l'électricité 2 pratiquement exempte de vides et d'une épaisseur suffisante pour que la bobine soit isolée vis à vis de l'extérieur.

De façon avantageuse, l'injection de la résine thermoplastique isolante de l'électricité est poursuivie jusqu'à ce qu'une épaisseur uniforme d'enrobage isolant d'au moins 3 mm soit obtenue sur les diamètres intérieur et extérieur du bobinage 1 et qu'une épaisseur uniforme d'enrobage isolant d'au moins 2,5 mm soit obtenue aux extrémités axiales du bobinage.

Puis la bobine munie de son enrobage isolant 2 est retirée du premier moule et testée afin de s'assurer que l'enrobage 2 est dépourvu de vides.

Ce test peut être réalisé par tout procédé classique tel que par rayons X ou par mesure des décharges partielles qui sont provoquées par des vides, lorsque le bobinage est mis sous tension.

Les termes "pratiquement dépourvu de vides" utilisés ici signifient que les vides sont invisibles en utilisant un microscope électronique réglé à un grossissement de 1000.

Après avoir terminé l'opération d'enrobage dans la matière thermoplastique isolante de l'électricité au cours de laquelle il est également possible de réaliser par moulage dans le premier moule, la bande latérale 4 de recouvrement des conducteurs 5,6 de connexion de l'enroulement ainsi que les orifices 7 et 8 entourant les extrémités de ces conducteurs ainsi que l'orifice intermédiaire 10 pour les conducteurs 11 de réglage de la valeur du bobinage, on place le produit obtenu dans un second moule non représenté dans lequel on procède par moulage par compression à chaud à l'application sur l'enrobage de matière thermoplastique isolante d'un second enrobage en une couche de résine thermoplastique électroconductrice pour obtenir la couche superficielle 3 de fixation du potentiel de l'bobinage haute tension.

Il est également possible de rajouter la bande latérale 4 en matière thermoplastique isolante par compression à chaud avant l'application de la résine thermoplastique électroconductrice.

## Revendications

1. Bobinage haute tension comprenant un enroulement de fil conducteur revêtu d'une gaine isolante, **caractérisé en ce que** ledit enroulement (1) est enrobé dans une résine thermoplastique isolante (2) à haute tension, et **en ce qu'**il comporte en outre :
- une couche superficielle (3) électroconductrice de fixation du potentiel en résine thermoplastique compatible avec la résine thermoplastique de l'enrobage isolant (2), déposée sur cet enrobage ;
- une bande latérale (4) en résine thermoplastique isolante recouverte par la couche superficielle électroconductrice (3) et compatible avec le matériau isolant d'enrobage (2) de l'enroulement (1) en surépaisseur par rapport à celui-ci et recouvrant les conducteurs de connexion du bobinage et **en ce que** des orifices (7, 8) sont ménagés dans la couche superficielle (3), le revêtement isolant (2) et la bande de recouvrement (4) pour laisser passer les extrémités (5, 6) des conducteurs de connexion.

2. Bobinage haute tension suivant la revendication 1, **caractérisé en ce que** la résine de revêtement isolant (2) est sélectionnée dans le groupe comprenant les 6-6 polyamides, les 6-polyamides, les 4,6-polyamides, les 12, 12 polyamides, les 6-12 polyamides, les polyamides contenant des monomères aromatiques, le teréphtalate de polybutylène, le teréphtalate de polyproprylène, le naphtalate de polyéthylène, les polymères liquides cristallins, le teréphtalate de polycyclohexane dimethylol, les copolyétheresters, le sulfure de polyphenylène, les polyacyliques, le polypropylène, le polyethylène, les polyacétals, le polyméthylpentène, les polyethérimides, les polycarbonates, les polysulfones, les polyethersulfones, les oxydes de polyphénylène, le polystyrène, les copolymères de styrène, des mélanges et des copolymères greffés de styrène et de caoutchouc et des mélanges de ces corps.

3. Bobinage suivant la revendication 2, **caractérisé en ce que** la résine thermoplastique de l'enrobage isolant (2) est le teréphtalate de polyéthylène.

4. Bobinage suivant la revendication 3, **caractérisé en ce que** le teréphtalate de polyéthylène est chargé de fibres de verre.

5. Bobinage suivant l'une des revendications 1 à 4, **caractérisé en ce que** l'épaisseur de la résine thermoplastique de l'enrobage isolant (2) est comprise entre 3 et 50 mm.

6. Bobinage haute tension suivant l'une des revendications 1 à 5, **caractérisé en ce que** la résine thermoplastique électroconductrice de la couche (3) de fixation du potentiel contient une charge de carbone.

7. Bobinage suivant l'une des revendications 1 à 5, **caractérisé en ce que** la résine électroconductrice est sélectionnée parmi les mêmes matières que la résine de revêtement isolant, et **en ce qu'**elle contient en outre 20 à 70% de particules de carbone.

8. Procédé de réalisation d'un bobinage haute tension suivant l'une des revendications 1 à 7, **caractérisé en ce qu'**il consiste :
- à bobiner un fil conducteur enrobé d'une gaine électro-isolante pour former un bobinage (1), cylindrique creux ;
- à procéder par moulage dans un premier moule à un premier enrobage du bobinage dans une résine thermoplastique isolante de l'électricité pour obtenir une couche (2) de résine thermoplastique isolante de l'électricité d'épaisseur, suffisante pour que la bobine soit isolée vis-à-vis de l'extérieur ; et,
- à réaliser par compression à chaud sur l'enrobage isolant constitué par la couche (2) de résine thermoplastique une bande (4) en résine thermoplastique isolante ; et,
- à procéder par moulage dans un second moule à un second enrobage du bobinage pourvu de sa couche (2) de résine thermoplastique isolante de l'électricité et de sa bande (4) en résine thermoplastique isolante, avec une couche (3) de résine thermoplastique électroconductrice de fixation du potentiel.

9. Procédé suivant la revendication 8, **caractérisé en ce que** la phase d'enrobage dans le premier moule consiste :
- à placer le bobinage (1) dans la cavité d'un moule pourvu d'une entrée, d'un orifice d'évent et de tiges de support d'un objet dans le moule,
- à déplacer les tiges en contact avec le bobinage pour supporter celui-ci dans la cavité,
- à injecter la résine thermoplastique isolante de l'électricité dans le moule à travers son entrée,
- à rétracter les tiges hors de la cavité lorsque la résine thermoplastique est injectée dans la cavité avant qu'elle ne prenne autour des tiges, pour empêcher la formation de vides dans la résine thermoplastique isolante de l'électricité,
- à permettre à l'air de sortir de la cavité par l'orifice d'évent lorsque la résine se déplace dans le moule et,
- à continuer à injecter la résine thermoplastique isolante de l'électricité jusqu'à ce que le moule soit rempli pour former une couche (2) de résine thermoplastique isolante de l'électricité pratiquement exempte de vides, et d'une épaisseur suffisante pour que la bobine soit isolée vis-à-vis de l'extérieur.

10. Procédé suivant la revendication 9, **caractérisé en ce que** l'injection de la résine thermoplastique isolante de l'électricité est poursuivie jusqu'à ce qu'une épaisseur uniforme d'au moins 3 mm soit obtenue sur les diamètres intérieur et extérieur du bobinage et qu'une épaisseur uniforme d'au moins 2,5 mm soit obtenue aux extrémités axiales du bobinage.

11. Procédé suivant l'une des revendications 8 à 10, **caractérisé en ce que** le second enrobage avec la couche (3) de résine thermoplastique électroconductrice est réalisé par moulage par compression à chaud.

12. Utilisation d'un bobinage haute tension suivant l'une des revendications 1 à 7, pour constituer le bobinage haute tension d'un transformateur sec.

## Claims

1. High-voltage winding comprising a conductive wire coil which is coated with an insulating sheath, **characterised in that** the said coil (1) is coated with a thermoplastic resin (2) which is insulating at high voltage, and **in that** it additionally comprises:
- an electrically conductive thermoplastic resin surface layer (3) for setting the potential, which is compatible with the thermoplastic resin of the insulating coating (2), and is deposited on this coating;
- a lateral insulating thermoplastic resin strip (4) which is covered by the electrically conductive surface layer (3), is compatible with the insulating coating material (2) of the winding (1) in the form of additional thickness relative to the latter, and covers the connection conductors of the winding, and **in that** apertures (7, 8) are provided in the surface layer (3), the insulating coating (2) and the covering strip (4), in order to allow the ends (5, 6) of the connection conductors to pass through.

2. High-voltage winding according to claim 1, **characterised in that** the insulating coating resin (2) is selected from the group comprising 6-6 polyamides, 6-polyamides, 4,6-polyamides, 12, 12 polyamides, 6-12 polyamides, polyamides containing aromatic monomers, polybutylene terephthalate, polypropylene terephthalate, polyethylene naphthalate, crystalline liquid polymers, dimethylol polycyclohexane terephthalate, copolyetheresters, polyphenylene sulphide, polyacyclics, polypropylene, polyethylene, polyacetals, polymethylpentene, polyetherimides, polycarbonates, polysulphones, polyethersulphones, polyphenylene oxides, polystyrene, styrene copolymers, mixtures and grafted copolymers of styrene and rubber, and mixture of these bodies.

3. Winding according to claim 2, **characterised in that** the thermoplastic resin of the insulating coating (2) is polyethylene terephthalate.

4. Winding according to claim 3, **characterised in that** the polyethylene terephthalate is filled with glass fibres.

5. Winding according to any one of claims 1 to 4, **characterised in that** the thickness of the thermoplastic resin of the insulating coating (2) is between 3 and 50 mm.

6. High-voltage winding according to any one of claims 1 to 5, **characterised in that** the electrically conductive thermoplastic resin of the layer (3) for setting the potential contains a carbon filler.

7. Winding according to any one of claims 1 to 5, **characterised in that** the electrically conductive resin is selected from amongst the same materials as the insulating coating resin, and **in that** it additionally contains 20 to 70% carbon particles.

8. Method for production of a high-voltage winding according to any one of claims 1 to 7, **characterised in that** it consists of:
- winding a conductive wire which is coated with an electrically insulating sheath in order to form a hollow cylindrical winding (1);
- proceeding by moulding in a first mould with a first coating of the winding with a thermoplastic resin which insulates against electricity in order to obtain a layer (2) of thermoplastic resin which insulates against electricity, with a thickness which is sufficient for the coil to be insulated in relation to the exterior;
- producing a strip (4) of insulating thermoplastic resin by means of hot compression on the insulating coating which is constituted by the layer (2) of thermoplastic resin; and
- proceeding by moulding in a second mould with a second coating of the winding provided with its layer (2) of thermoplastic resin which insulates against electricity and its strip (4) of insulating thermoplastic resin, with a layer (3) of electrically conductive thermoplastic resin to set the potential.

9. Method according to claim 8, **characterised in that** the phase of coating in the first mould consists of:
- placing the winding (1) in the cavity of a mould which is provided with an intake, a venting aperture and rods to support an object in the mould;
- displacing the rods in contact with the winding in order to support the latter in the cavity;
- injecting the thermoplastic resin which insulates against electricity in the mould through the intake of the latter;
- retracting the rods from the cavity when the thermoplastic resin is injected into the cavity and before the resin sets around the rods, in order to prevent the formation of gaps in the thermoplastic resin which insulates against electricity;
- allowing air to be discharged from the cavity via the venting aperture when the resin is displaced in the mould; and
- continuing to inject the thermoplastic resin which insulates against electricity until the mould is filled in order to form a layer (2) of thermoplastic resin which insulates against electricity and is practically without gaps, and has a thickness which is sufficient for the coil to be insulated in relation to the exterior.

10. Method according to claim 9, **characterised in that** the injection of the thermoplastic resin which insulates against electricity is continued until a uniform thickness of at least 3 mm is obtained on the inner and outer diameters of the winding, and a uniform thickness of at least 2.5 mm is obtained at the axial ends of the winding.

11. Method according to any one of claims 8 to 10, **characterised in that** the second coating with the layer (3) of electrically conductive thermoplastic resin is produced by moulding by means of hot compression.

12. Use of a high-voltage winding according to any one of claims 1 to 7 in order to constitute the high-voltage winding of a dry-type transformer.

## Patentansprüche

1. Hochspannungswicklung, umfassend eine Wicklung aus leitendem Draht, der mit einem isolierenden Mantel verkleidet ist, **dadurch gekennzeichnet, dass** die Wicklung (1) mit einem hochspannungsisolierenden thermoplastischen Harz (2) umhüllt ist und dass sie außerdem umfasst:
- eine elektrisch leitende Oberflächenschicht (3) zur Fixierung des Potentials aus einem mit dem thermoplastischen Harz der isolierenden Umhüllung (2) kompatiblen thermoplastischen Harz, das auf diese Umhüllung aufgetragen ist;
- ein Seitenband (4) aus isolierendem thermoplastischen Harz, das mit der elektrisch leitenden Oberflächenschicht (3) bedeckt ist und mit dem isolierenden Umhüllungswerkstoff (2) der Wicklung (1) kompatibel ist und bezüglich dieses eine Verdickung bildet und die Verbindungsleiter der Wicklung bedeckt, und dass Öffnungen (7, 8) in der Oberflächenschicht (3), der isolierenden Verkleidung (2) und dem Abdeckband (4) vorgesehen sind, um die Enden (5, 6) der Verbindungsleiter hindurchtreten zu lassen.

2. Hochspannungswicklung nach Anspruch 1, **dadurch gekennzeichnet, dass** das isolierende Verkleidungsharz (2) aus der Gruppe ausgewählt ist, die umfasst: 6-6 Polyamide, 6-Polyamide, 4,6-Polyamide, 12,12 Polyamide, 6-12 Polyamide, aromatische Monomere enthaltende Polyamide, Polybutylenterephthalat, Polypropylenterephthalat, Polyethylennaphthalat, flüssigkristalline Polymere, Polycyclohexandimethylterephthalat, Copolyetherester, Polyphenylensulfid, Polyacyle, Polypropylen, Polyethylen, Polyacetale, Polymethylpenten, Polyetherimide, Polycarbonate, Polysulfone, Polyethersulfone, Polyphenylenoxide, Polystyrol, Styrolcopolymere, Mischungen und Pfropfcopolymere aus Styrol und Kautschuk und Mischungen dieser Körper.

3. Wicklung nach Anspruch 2, **dadurch gekennzeichnet, dass** das thermoplastische Harz der isolierenden Umhüllung (2) Polyethylenterephthalat ist.

4. Wicklung nach Anspruch 3, **dadurch gekennzeichnet, dass** das Polyethylenterephthalat mit Glasfasern chargiert ist.

5. Wicklung nach einem der Ansprüche 1 bis 4, **dadurch gekennzeichnet, dass** die Dicke des thermoplastischen Harzes der isolierenden Umhüllung (2) zwischen 3 und 50 mm beträgt.

6. Hochspannungswicklung nach einem der Ansprüche 1 bis 5, **dadurch gekennzeichnet, dass** das elektrisch leitende thermoplastische Harz der Schicht (3) zur Fixierung des Potentials eine Kohlenstoffcharge enthält.

7. Wicklung nach einem der Ansprüche 1 bis 5, **dadurch gekennzeichnet, dass** das elektrisch leitende Harz aus denselben Werkstoffen wie das isolierende Verkleidungsharz ausgewählt ist und dass es außerdem 20 bis 70 % Kohlenstoffpartikel enthält.

8. Verfahren zur Herstellung einer Hochspannungswicklung nach einem der Ansprüche 1 bis 7, **dadurch gekennzeichnet, dass** es darin besteht, dass
- ein leitender Draht, der mit einem elektrisch isolierenden Mantel umhüllt ist, gewickelt wird, um eine hohle zylindrische Wicklung (1) zu bilden;
- durch Formung in einer ersten Form eine erste Umhüllung der Wicklung mit einem elektrisch isolierenden thermoplastischen Harz vorgenommen wird, um eine Schicht (2) aus elektrisch isolierendem thermoplastischen Harz mit einer Dicke zu erhalten, die ausreicht, damit die Spule nach außen isoliert ist; und
- durch Warmpressen auf der von der Schicht (2) aus thermoplastischem Harz gebildeten isolierenden Umhüllung ein Band (4) aus isolierendem thermoplastischen Harz hergestellt wird; und
- durch Formung in einer zweiten Form eine zweite Umhüllung der Wicklung, die mit ihrer Schicht (2) aus elektrisch isolierendem thermoplastischen Harz und mit ihrem Band (4) aus isolierendem thermoplastischen Harz versehen ist, mit einer Schicht (3) aus elektrisch leitendem thermoplastischem Harz zur Fixierung des Potentials vorgenommen wird.

9. Verfahren nach Anspruch 8, **dadurch gekennzeichnet, dass** die Phase der Umhüllung in der ersten Form darin besteht, dass
- die Wicklung (1) in den Hohlraum einer Form eingesetzt wird, die mit einem Eintritt, einer Entlüftungsöffnung und Stangen zum Tragen eines Objekts in der Form versehen ist,
- die Stangen in den Kontakt mit der Wicklung bewegt werden, um diese im Hohlraum zu tragen,
- das elektrisch isolierende thermoplastische Harz in die Form durch ihren Eintritt eingespritzt wird,
- die Stangen aus dem Hohlraum zurückgezogen werden, wenn das thermoplastische Harz in den Hohlraum eingespritzt ist, bevor es um die Stangen herum abbindet, um die Bildung von Hohstellen im elektrisch isolierenden thermoplastischen Harz zu verhindern,
- das Austreten der Luft aus dem Hohlraum durch die Belüftungsöffnung gestattet wird, wenn das Harz sich in der Form bewegt und
- damit fortgefahren wird, das elektrisch isolierende thermoplastische Harz einzuspritzen, bis die Form gefüllt ist, um eine von Hohlstellen praktisch freie Schicht (2) aus elektrisch isolierendem thermoplastischen Harz mit einer Dicke zu bilden, die ausreicht, damit die Spule nach außen isoliert ist.

10. Verfahren nach Anspruch 9, **dadurch gekennzeichnet, dass** das Einspritzen des elektrisch isolierenden thermoplastischen Harzes weitergeführt wird, bis eine gleichmäßige Dicke von mindestens 3 mm auf dem Innendurchmesser und dem Außendurchmesser der Wicklung erhalten wird und eine gleichmäßige Dicke von mindestens 2,5 mm an den axialen Enden der Wicklung erhalten wird.

11. Verfahren nach einem der Ansprüche 8 bis 10, **dadurch gekennzeichnet, dass** die zweite Umhüllung mit der Schicht (3) aus elektrisch leitendem thermoplastischen Harz durch Formung durch Warmpressen hergestellt wird.

12. Verwendung einer Hochspannungswicklung nach einem der Ansprüche 1 bis 7 zur Bildung der Hochspannungswicklung eines Trockentransformators.
